# EUROPÄISCHE PATENTSCHRIFT

(11) **EP 0 010 760 B1**
(45) Veröffentlichungstag und Bekanntmachung des Hinweises auf die Patenterteilung: **27.07.1983**
(21) Anmeldenummer: 79104239.3
(22) Anmeldetag: 31.10.1979
(51) Int. Cl.: D06P 3/14, D06P 3/872, C08G 69/48

(54) **Verfahren zum Färben von Wolle mit Reaktivfarbstoffen**
Process for dyeing wool with reactive dyestuffs
Procédé de teinture de la laine avec des colorants réactifs

(30) Priorität: 04.11.1978 DE 2847913
(43) Veröffentlichungstag der Anmeldung: 14.05.1980
(73) Patentinhaber: HOECHST AKTIENGESELLSCHAFT, 65926 Frankfurt am Main (DE)
(72) Erfinder: von der Eltz, Hans-Ulrich, Dr., D-6000 Frankfurt am Main 50 (DE); Lehinant, Armand, D-6050 Offenbach/Main (DE); Lehmann, Joachim Walter, D-6233 Kelkheim (Taunus) (DE); Maier, Hans-Peter, Dr., D-6231 Sulzbach (DE)

## Beschreibung

Die vorliegende Erfindung betrifft ein Verfahren zum Färben von Textilien, die aus nicht filzfrei ausgerüsteter Wolle bzw. aus mit einer Auflage aus einem Polyiminharz oder einem Polyacrylharz filzfrei ausgerüsteter Wolle bestehen odersolche enthalten (d. h. des Wollanteils in Fasermischungen) nach der Ausziehmethode mit wasserlöslichen Reaktivfarbstoffen.

Das Färben von Wolle mit Reaktivfarbstoffen ist allgemein bekannt und in der Praxis seit geraumer Zeit eingeführt. Neben der Erzeugung besonders brillanter Farbtöne hat der Einsatz von Reaktivfarbstoffen auf diesem Sektor vor allem für das Färben von durch spezielle Maßnahmen filzfrei ausgerüsteter Wolle Bedeutung erlangt. Bei filzfrei ausgerüsteter Wolle handelt es sich um Wollfasern, die z. B. mit einem Polyimin- oder Polyacrylharz-Film (entsprechend den Angaben in Melliand Textilberichte 9/1971, Seite 1100, oder im Journal of the Society of Dyers and Colourists, Volume 88, Number 3/1972, Seiten 93-100) überzogen worden sind. Ein daraus gefertigter textiler Artikel muß den bei normaler Wolle nicht verlangten und auch nicht erreichten, harten Beanspruchungen einer mehrfachen Wäsche bei 60°C unter Mitverwendung von perborathaltigen Haushaltswaschmitteln standhalten, ohne zu verfilzen, und demzufolge auch entsprechend farbecht sein. Derartige Anforderungen auf diesem hohen Echtheitsniveau, besonders in der Wasch- und Schweißechtheit, werden in erster Linie von Färbungen mit Reaktivfarbstoffen erreicht. Von den Farbstoffherstellern wurden für diesen Zweck separate Farbstoffsortimente mit den für die so ausgerüstete Faserart bestgeeigneten Reaktivfarbstoffen zusammengestellt und in den Handel gebracht. Teilweise werden, um die Brauchbarkeit im Ausziehfärbeprozeß, vor allem wegen der in diesen Fällen auftretenden Egalisierschwierigkeiten, noch zu verbessern die Reaktivgruppen solcher Farbstoffe, vorübergehend, d. h. im Verlauf der Färbeoperation rücksteuerbar, blockiert, um durch einen abgeänderten Reaktionsmechanismus ein besseres Egalisieren der Farbstoffe zu ermöglichen. Verfahren auf dieser Basis sind aus der Literatur hinreichend bekannt, z. B. aus Journal of the Society of Dyers and Colourists 72/03/88, S. 93-100, Melliand Textilberichte 1968/12, S. 1444-1448, Textilveredlung 71/02/6, S. 57-62, Textile World Aug. 1964, S. 82 ff sowie Melliand Textilberichte 1974, S. 468 ff.

Allen diesen herkömmlichen Verfahren zum Färben von Wolle bzw. von filzfrei ausgerüsteter Wolle ist gemeinsam, daß die Reaktivfarbstoffe aus saurem Färbebad unter genauer Kontrolle der pH-Werte dem Ausziehprozeß unterworfen und daß gegen Ende der Färbezeit der pH-Wert in den weniger sauren bzw. schwach alkalischen Bereich verschoben werden muß, um die reaktive Bindung zwischen Farbstoffen und Fasern herbeizuführen. Damit haftet solchen Verfahren allerdings der Nachteil an, daß nur allein durch eine peinlich genaue pH-Kontrolle, zuverlässige Temperaturführung und relativ lange Färbezeiten volle Farbausbeuten und vor allem eine ausreichende Egalität der Färbungen erhalten werden kann. Um insbesondere den Forderungen an die Egalität gerecht zu werden, sind sogar spezielle Färbeverfahren entwickelt worden. So war das unterschiedliche färberische Verhalten von normaler Wolle gegenüber filzfrei ausgerüsteter Wolle der Anlaß für die in der FR-PS 2 199 031 niedergelegte Arbeitsweise, wonach versucht worden ist, dem zuvor angesprochenen Problem bei der Erzielung einer zufriedenstellenden Flächenegalität beim Färben von mit einer Kunstharzausrüstung versehener Wolle mit Reaktivfarbstoffen dadurch beizukommen, daß verlangt wird, den pH-Wert des Färbebades während der Durchführung des gesamten Färbevorgangs zu steuern sowie bestimmte Temperaturstufen beim Aufheizen von Flotte samt Ware auf die Fixierphase der Farbstoffe einzuhalten. Soweit im Interesse einer Beschleunigung der Färbedauer HT-Bedingungen erwähnt werden (bis zu 110°C), bleiben die Maßnahmen zum Färben den obengenannten Kriterien unterworfen.

Der vorliegenden Erfindung liegt nunmehr die Aufgabe zugrunde, die derzeit bekannten Färbeverfahren für Reaktivfarbstoffe auf Wolle einfacher zu gestalten, die Menge ihrer kritischen Punkte zu verringern und das hohe Echtheitsniveau der Färbungen beizubehalten, was auf die Herbeiführung der kovalenten Bindung zwischen Farbstoffen und Fasern hinausläuft. Darüber hinaus besteht wesentliches Interesse daran, eine Färbetechnik in die Hand zu bekommen, welche sowohl für unbehandelte Wolle als auch für filzfrei ausgerüstete Wolle geeignet ist. Beide Wollarten erfordern bisher - aufgrund ihres völlig voneinander abweichenden Ziehvermögens - besondere Verfahren, um Egalität und volle Farbausbeuten beim Färben zu erreichen.

Diese Aufgabe wird erfindungsgemäß dadurch gelöst, daß man wäßrige Färbeflotten enthaltend mindestens einen wasserlöslichen Reaktivfarbstoff in handelsüblicher Form und Beschaffenheit verwendet, bei dessen Lösung in Wasser sich ein pH-Wert im schwach sauren bis neutralen Bereich ergibt, und daß man nach dem Zusatz des gelösten Farbstoffes die Flotte samt dem Textilgut so rasch wie möglich sowie in einem Zug auf die Färbetemperatur von 110 bis 125°C aufheizt und bei dieser Temperatur 10 bis 20 Minuten färbt und daß man während des gesamten Färbeverfahrens keine pH-regulierenden Substanzen zusetzt.

Die Färbebäder sind beim Färben nach dem neuen Verfahren innerhalb von 10 bis 20 Minuten vollkommen ausgezogen, so daß eine gute Farbstoffausnutzung sichergestellt ist. Durch die erfindungsgemäße Anwendung von HT-Bedingungen werden vorteilhaft die Unterschiede im färberischen Verhalten zwischen nichtausgerüsteter und filzfrei ausgerüsteter Wolle beim Färben mit Reaktivfarbstoffen weitgehend aufgehoben.

Die nach der Erfindung behandelte Wolle erleidet unter den oben genannten Bedingungen trotz der hohen und für Wolle ungewöhnlichen Färbetemperaturen keine Schädigung bzw. hält sich diese in einem Rahmen, wie sie bei den üblichen Färbeverfahren auch eintritt und in Kauf genommen wird. Zum Schutz der Wolle können den Färbebädern Wollschutzmittel zugesetzt werden. Es war dabei überraschend, daß die üblicherweise unter diesen Bedingungen in Mengen von 5% (vom Gewicht der trockenen Wolle) verwendete 33%ige, wäßrige Formaldehyd-Lösung nur geringfügige Farbtiefenverluste erzeugt, d. h. die erreichbare Farbtiefe nur wenig beeinflußt. Andere Wollschutzmittel, wie z. B. Eiweißkondensationsprodukte ergeben unter den angewandten HT-Bedingungen keinen wirksamen Wollschutz.

Zur Durchführung des erfindungsgemäßen Verfahrens setzt man das wäßrige Färbebad zusammen mit der Ware aus der normalen bzw. aus der bereits filzfrei ausgerüsteten Wolle, welche keinerlei Vorbehandlung unter Zusatz von Alkalien oder Alkalispendern unterzogen worden sind, bei 70 bis 80° C an und läßt die Flotte zur Vergleichmäßigung der Temperatur und zur Verteilung eventuell zugesetzter Hilfsmittel (Wollschutzmittel) 5 bis 10 Minuten vorlaufen. Getrennt davon wird der Reaktivfarbstoff bzw. die Reaktivfarbstoffmischung in herkömmlicher Weise in Wasser gelöst und dem Färbebad bei ca. 80 bis 90°C zugesetzt. Eine Voraktivierung des Reaktivfarbstoffes mittels Alkalien wie beim bekannten Verfahren gemäß der Zeitschrift »Chemiefasern« 1965, Seiten 450-451 und 525-526 findet hier nicht statt. Der pH-Wert dieser Flotten (bei 20°C gemessen) muß dabei im schwach sauren bis neutralen Bereich liegen. Das bedeutet, daß pH-Werte von ungefähr 4,0 bis 7,0, vorzugsweise 6,0 bis 7,0 eingehalten werden sollen. Eine pH-Einstellung ist nicht erforderlich, da wäßrige Lösungen von Reaktivfarbstoffen (in handelsüblicher Form und Beschaffenheit) schwach sauer sind. Betriebswässer, die mit Kationenaustauschern enthärtet worden sind, sind häufig schwach alkalisch und bedürfen deshalb der pH-Korrektur in den genannten Bereich, zweckmäßig mittels Essigsäure.

Sofort nach dem erfolgten Zusatz des gelösten Farbstoffes wird die Färbeflotte so rasch wie möglich (innerhalb von 5 bis 10 Minuten) auf die Färbetemperatur von 110° bis 125°C aufgeheizt und dann die Ware bei dieser Temperatur 10 bis 20 Minuten gefärbt. Sodann läßt man Flotte samt Färbegut auf etwa 80° C abkühlen und spült die so erhaltene Färbung mit warmem und kaltem Wasser.

Zur Verbesserung der Naßechtheitseigenschaften der in dieser Weise gefärbten Wolle ist es zweckmäßig, die erfindungsgemäß erzeugten Färbungen nach Beendigung der Ausziehfärbeoperation in gewissen Fällen einer Nachbehandlung mit 1 bis 2% (vom Gewicht der trockenen Ware) wäßriger Ammoniak-Lösung (25%ig) zu unterziehen. Diese Nachbehandlung kann im Färbebad selbst nach dessen Erschöpfung an Reaktivfarbstoff sowie nach Abkühlen auf 70° bis 80° C während weiterer 5 bis 15 Minuten oder in einem frisch bereiteten ammoniakalischen Nachbehandlungsbad unter den vorstehend erwähnten Bedingungen erfolgen.

Das erfindungsgemäße Verfahren kommt auch in Betracht für das einbadige Färben von Mischungen aus Wolle bzw. filzfrei ausgerüsteter Wolle und Polyesterfasern, wobei die Vorteile der neuartigen Applikationstechnik für die Reaktivfarbstoffe besonders deutlich hervortreten.

In solchen Fällen enthalten die zur Anwendung gelangenden Färbeflotten zusätzlich noch die vordispergierten Dispersionsfarbstoffe; der Einsatz von Säurespendern ist hierbei jedoch nicht erforderlich. Die erfindungsgemäßen Maßnahmen zum Färben dieser Fasermischungen lassen sich sowohl in einstufiger als auch in zweistufiger Arbeitsweise durchführen. Entsprechend dem letztgenannten Prinzip kann man den Dispersionsfarbstoff der Färbeflotte nach deren Erschöpfen an Reaktivfarbstoff zusetzen oder der Reaktivfarbstoff kann, zum Beispiel bei Schnellfärbeverfahren, auch nach einer Vorfärbezeit für den Polyesterfaseranteil durch den Dispersionsfarbstoff anschließend in den HT-Apparat eingeschleust werden.

Beim Färben von solchen Polyesterfasern/Wolle-Mischungen ist man nach den bisherigen Färbeverfahren gezwungen gewesen, diese Färbungen zur Schonung der Wolle bei maximal 106°C sowie mit einem Zusatz von Carriern und mit Färbezeiten von 45 Minuten bzw. länger durchzuführen. Der Carrierzusatz war in diesen Fällen notwendig, um unter den geschilderten Färbebedingungen den Dispersionsfarbstoff in der Polyesterfaser zu fixieren.

Das neue Verfahren erlaubt es nun, auch die Reaktivfarbstoffe in einem HT-Färbeverfahren neben den Dispersionsfarbstoffen zum Färben solcher Mischungen einzusetzen.

Für die Durchführung des neuen Verfahrens sind alle Färbeapparate bzw. Färbemaschinen geeignet, die eine HT-Behandlung des Färbegutes erlauben. Damit können Wollfasern in praktisch allen Verarbeitungsstadien gefärbt werden. Schwierigkeiten mit streifigfärbendem Material sind nicht aufgetreten.

Das erfindungsgemäße Verfahren zeichnet sich gegenüber den bekannten, herkömmlichen Methoden zum Ausziehfärben von Wolle durch seine Einfachheit und durch eine beträchtliche Verkürzung der Färbezeiten aus. Die erzielbaren Echtheitseigenschaften entsprechen in allen Prüfungen denen von Färbungen, die man nach den bisher üblichen zweistufigen Verfahren hergestellt hat.

Für das Färben von normaler Wolle bzw. von filzfrei ausgerüsteter Wolle oder des Wollanteils von Fasermischungen nach dem vorliegenden Verfahren kommen als Reaktivfarbstoffe die unter diesem Begriff bekannten organischen Farbstoffe - unabhängig von der Art ihrer reaktiven Gruppe - in Betracht. Diese Farbstoffklasse wird im Colour Index, 3. Auflage 1971 als »Reactive Dyes« bezeichnet. Es handelt sich hierbei vorwiegend um solche Farbstoffe, die mindestens eine mit Polyhydroxylfasern oder Wolle reaktionsfähige Gruppe, eine Vorstufe hierfür oder einen mit Polyhydroxylfasern oder Wolle reaktionsfähigen Substituenten enthalten. Als Grundkörper der organischen Farbstoffe eignen sich besonders solche aus der Reihe der Azo-, Anthrachinon- und Phthalocyaninfarbstoffe, wobei die Azo- und Phthalocyaninfarbstoffe sowohl metallfrei als auch metallhaltig sein können. Als reaktionsfähige Gruppen und Vorstufen, die solche reaktionsfähige Gruppen bilden, seien beispielsweise Epoxygruppen, die Äthylenimidgruppe, die Vinylgruppierung im Vinylsulfon- oder im Acrylsäurerest, ferner die ß-Sulfatoäthylsulfongruppe, die β-Chloräthylsulfongruppe oder die β-Dialkylaminoäthylsulfongruppe genannt. Außerdem kommen für dieses Verfahren Derivate der Tetrafluorcyclobutyl-Reihe, z. B. der Tetrafluorcyclobutylacrylsäure in Frage. Als reaktionsfähige Substituenten in Reaktivfarbstoffen dienen solche, die leicht abspaltbar sind und einen elektrophilen Rest hinterlassen. Als Substituenten kommen beispielsweise 1 bis 3 Halogenatome an folgenden Ringsystem in Betracht: Chinoxalin, Triazin, Pyrimidin, Phthalazin, Pyridazin und Pyridazon.

Es können auch Farbstoffe mit mehreren gleich- oder verschiedenartigen Reaktivgruppen verwendet werden.

Auch die eingangs genannten vorübergehend blockierten Reaktivfarbstoffe, wie sie beispielsweise durch Umsetzung von ß-Sulfatoäthylsulfongruppen enthaltenden Farbstoffen mit N-Methyltaurin erhalten werden, ergeben nach dem neuen Verfahren Färbungen auf normaler Wolle sowie auf filzfrei ausgerüsteter Wolle, jedoch kann hier, vom Farbstoffindividium abhängig, die Farbausbeute gegenüber den üblichen Färbeverfahren vermindert sein.

Als Dispersionsfarbstoffe für das Färben der Polyesterfaserkomponente sind alle wasserunlöslichen Farbstoffe geeignet, die im Colour Index, 3. Auflage 1971 unter dem Begriff »Disperse Dyes« aufgeführt werden. Derartige Produkte stammen beispielsweise aus der Reihe der Azo-, Anthrachinon- oder Chinophthalon-Farbstoffe, wobei die Azofarbstoffe sowohl in metallhaltiger als auch in metallfreier Form eingesetzt werden können. Farbstoffe der genannten Kategorie sind hinlänglich bekannt.

### Beispiel 1

In einem HT-Färbeapparat werden bei einem Flottenverhältnis von 1 : 15 Kreuzspulen aus Wollgarn im Gesamtgewicht von 80 kg gefärbt. Das hierzu benötigte Färbebad wird mit Wasser von 80° C sowie 5% vom Wollgewicht = (4 kg) wäßriger Formaldehydlösung (33%ig)
angesetzt und 10 Minuten durch das aufgespulte Fasermaterial zirkulieren gelassen. Dann fügt man dieser Flotte noch
2% vom Wollgewicht (=1,6 kg) des handelsüblichen Farbstoffes Reactive Orange 16 mit der C. I.-Nr. 17 757
zu, erhitzt dieselbe innerhalb von 5 bis 10 Minuten auf 120°C und färbt die Ware 15 Minuten bei dieser Temperatur.

Nach dem Abkühlen von Flotte samt Färbegut auf 80° C wird das Bad abgelassen und die Wolle mit Wasser gespült.

Man erhält eine kräftige, echte Scharlachfärbung der Wolle.

### Beispiel 2

Man färbt wie in Beispiel 1, hier jedoch 54 kg Wollstückware in einem HT-Baumfärbeapparat beim Flottenverhältnis von 1 : 20 mit
1,2% (vom Warengewicht) des handelsüblichen Farbstoffes der Formel Man erhält eine echte Rotfärbung der Wolle.

### Beispiel 3

Man färbt wie in Beispiel 1, hier jedoch ohne den Formaldehydzusatz 35 kg filzfrei ausgerüstetes Wollgarn mit
6% (vom Wollgewicht) des handelsüblichen Farbstoffes Reactive Black 5 mit der C. L-Nr. 20 505 und
0,1% (vom Wollgewicht) Chrom(III)-acetat-sulfat.

Nach Erschöpfung der Flotte an Reaktivfarbstoff sowie dem Abkühlen auf 80° C setzt man dem Färbebad 1,5% (vom Wollgewicht) wäßriger Ammoniaklösung (25%ig) zu, behandelt die Färbung weitere 10 Minuten unter den gegebenen Bedingungen und spült das so gefärbte Garn klar mit Wasser.

Man erhält eine sehr echte, blumige Schwarzfärbung.

Die Filzfrei-Ausrüstung der Wolle erfolgt nach dem in Melliand-Textilberichte 9,1971, S. 1100, sowie im Journal ofthe Society of Dyers and Colourists, Volume 88, S. 93 ff. beschriebenen Verfahren.

### Beispiel4

Man färbt 67 kg Wollgarn gemäß Beispiel 1 mit folgenden Badzusätzen:
5% vom Wollgewicht (=3,35 I) wäßriger Formaldehydlösung (33%ig)
1,3% vom Wollgewicht (0,871 kg) des handelsüblichen Farbstoffes der Formel und erhält eine klare, volle Orange-Färbung mit guten Echtheitseigenschaften.

### Beispiele 5 bis 9

Bei der Durchführung der Färbungen verfährt man wie in Beispiel 4:

## Patentansprüche

1. Verfahren zum Färben von Textilien, die aus nicht filzfrei ausgerüsteter Wolle bzw. aus mit einer Auflage aus einem Polyiminharz oder einem Polyacrylharz filzfrei ausgerüsteter Wolle bestehen oder solche aufweisen, mit wasserlöslichen Reaktivfarbstoffen nach der Ausziehmethode, dadurch gekennzeichnet, daß man wäßrige Färbeflotten enthaltend mindestens einen Reaktivfarbstoff in handelsüblicher Form und Beschaffenheit verwendet, bei dessen Lösung in Wasser sich ein pH-Wert im schwach sauren bis neutralen Bereich ergibt, und daß man nach dem Zusatz des gelösten Farbstoffes die Flotte samt dem Textilgut so rasch wie möglich sowie in einem Zuge auf die Färbetemperatur von 110° bis 125° C aufgeheizt und bei dieser Temperatur 10 bis 20 Minuten färbt und daß man während des gesamten Färbeverfahrens keine pH-regulierenden Substanzen zusetzt.

2. Verfahren nach Anspruch 1, dadurch gekennzeichnet, daß man der Färbeflotte noch 1 bis 5% (vom Gewicht der trockenen Ware) Wollschutzmittel zusetzt.

3. Verfahren nach Anspruch 2, dadurch gekennzeichnet, daß man als Wollschutzmittel wäßrige Formaldehydlösungen verwendet.

4. Verfahren nach Ansprüchen 1 bis 3, dadurch gekennzeichnet, daß man Mischungen aus normaler Wolle bzw. aus filzfrei ausgerüsteter Wolle und Polyesterfasern nach einem zweistufigen Einbadverfahren färbt, wobei der Färbeflotte nach deren Erschöpfen an Reaktivfarbstoffen Dispersionsfarbstoffe zugesetzt werden.

5. Verfahren nach Ansprüchen 1 bis 3, dadurch gekennzeichnet, daß man Mischungen aus normaler Wolle bzw. aus filzfrei ausgerüsteter Wolle und Polyesterfasern nach einem einstufigen Einbadverfahren färbt, wobei die Färbeflotte noch Dispersionsfarbstoffe enthält.

6. Verfahren nach Ansprüchen 1 bis 5, dadurch gekennzeichnet, daß man die erhaltenen Färbungen nach Beendigung der Ausziehfärbeoperation mit 1 bis 2% (vom Gewicht der trockenen Ware) einer wäßrigen 25%igen Ammoniak-Lösung 5 bis 15 Minuten nachbehandelt:

7. Verfahren nach Anspruch 6, dadurch gekennzeichnet, daß man die Nachbehandlung in der Färbeflotte selbst nach Abkühlen auf 70° bis 80° C vornimmt.

8. Verfahren nach Anspruch 6, dadurch gekennzeichnet, daß man die Nachbehandlung in einem frischen Bad vornimmt.

## Claims

1. A process for the dyeing of textiles consisting of or containing wool without anti-felting finish, or wool having an anti-felting finish in the form of a coating layer of a polyimine resin or a polyacrylic resin, with water-soluble reactive dyes according to the batchwise exhaustion method, which comprises using aqueous dye liquors containing at least one reactive dyestuff having commercial form and quality, the dissolution of which in water yielding a pH value in the weakly acidic to neutral range, heating said dye liquor together with the textile material, beginning immediately after addition of the dissolved reactive dyestuff, as rapid as possible and at a stretch to a dyeing temperature in the range of from 110° to 125°C and dyeing the textile material at this temperature for 10 to 20 minutes without the addition of pH-regulating substances during the whole dyeing operation.

2. The process as claimed in Claim 1, which comprises adding to the dye liquor from 1 to 5% (calculated on the weight of the dry textile material) of wool protection agents.

3. The process as claimed in Claim 2, which comprises using as wool protection agent aqueous formaldehyde solutions.

4. The process as claimed in Claims 1 to 3, which comprises dyeing mixtures of normal wool, or wool having an antifelting finish, and polyester fibers in a two-step, single-bath operation, while adding disperse dyestuffs to the dye liquor after the reactive dyestuffs have been exhausted.

5. The process as claimed in Claims 1 to 3, which comprises dyeing mixtures of normal wool, or wool having an antifelting finish, and polyester fibers in a one-step, single-bath operation, the dye liquor additionally containing disperse dyestuffs.

6. The process as claimed in Claims 1 to 5, which comprises after-treating the dyed textile material, following the exhaust dyeing operation, for 5 to 15 minutes with an amount corresponding 1 to 2% (calculated on the weight of the dry textile material) of an aqueous 25% ammonia solution.

7. The process as claimed in Claim 6, which comprises carrying out the after-treatment in the dye liquor itself after cooling it to 70° to 80° C.

8. The process as claimed in Claim 6, which comprises carrying out the after-treatment in a fresh bath.

## Revendications

1. Procédé de teinture des textiles qui se composent de laine non apprêtée infeutrable ou de laine apprêtée infeutrable avec un dépôt d'une résine de polyimine ou d'une résine polyacrylique ou qui en contiennent, avec des colorants réactifs solubles dans l'eau par le procédé d'épuisement, caractérisé en ce qu'on utilise des bains de teinture aqueux contenant au moins un colorant réactif sous une forme et une présentation habituelles dans le commerce, dont la dissolution dans l'eau donne un pH dans le domaine faiblement acide à neutre, et en ce qu'après l'addition du colorant dissous on chauffe le bain avec la matière textile aussi rapidement que possible et d'un seul trait à la température de teinture de 110° à 125° C, et on teint à cette température 10 à 20 minutes, et en ce qu'on n'ajoute aucune substance régulant le pH pendant la totalité du processus de teinture.

2. Procédé suivant la revendication 1, caractérisé en ce qu'on ajoute au bain de teinture encore 1 à 5% (du poids de la matière sèche) d'agent de protection de la laine.

3. Procédé suivant la revendication 2, caractérisé en ce qu'on utilise comme agent de protection de la laine, des solutions aqueuses de formaldéhyde.

4. Procédé suivant les revendications 1 à 3, caractérisé en ce qu'on teint des mélanges de laine normale ou de laine apprêtée infeutrable et de fibres de polyester, par un procédé en un seul bain en deux stades, des colorants en dispersion étant ajoutés au bain de teinture après son épuisement en colorants réactifs.

5. Procédé suivant les revendications 1 à 3, caractérisé en ce qu'on teint des mélanges de laine normale ou de laine apprêtée infeutrable et de fibres de polyester par un procédé en un seul bain, en un seul stade, le bain de teinture contenant encore des colorants en dispersion.

6. Procédé suivant les revendications 1 à 5, caractérisé en ce qu'on post-traite les teintures obtenues, après la fin de l'opération de teinture par épuisement, avec 1 à 2% (du poids de la matière sèche) d'une solution aqueuse d'ammoniaque à 25%, 5 à 15 minutes.

7. Procédé suivant la revendication 6, caractérisé en ce qu'on effectue le post-traitement dans le bain de teinture lui-même après refroidissement à 70 à 80° C.

8. Procédé suivant la revendication 6, caractérisé en ce qu'on effectue le post-traitement dans un bain frais.
